# EUROPÄISCHE PATENTSCHRIFT

(11) **EP 0 579 083 B1**
(45) Veröffentlichungstag und Bekanntmachung des Hinweises auf die Patenterteilung: **03.06.1998**
(21) Anmeldenummer: 93110712.2
(22) Anmeldetag: 05.07.1993
(51) Int. Cl.: D02J 13/00, D02J 1/22

(54) **Verfahren zum Verstrecken von erhitzten Garnen, damit erhältliche Polyesterfasern sowie deren Verwendung**
Method of drawing heated yarns, thereby obtained polyester yarns and their end uses
Procédé pour l'étirage de fils chauffés, fils de polyester obtenus et leurs utilisations

(30) Priorität: 10.07.1992 DE 4222720
(43) Veröffentlichungstag der Anmeldung: 19.01.1994
(73) Patentinhaber: HOECHST AKTIENGESELLSCHAFT, 65926 Frankfurt am Main (DE)
(72) Erfinder: Jacob, Ingolf, Dr., D-86836 Untermeitingen (DE); Geirhos, Josef, D-86399 Bobingen (DE)
(74) Vertreter: Zounek, Nikolai, Dipl.-Ing.

(56) Entgegenhaltungen:
- EP-A- 0 428 045
- DE-A- 1 660 314
- NL-A- 7 018 370
- US-A- 3 694 872

## Beschreibung

Die vorliegende Erfindung betrifft ein Verfahren mit Hilfe dessen schnellaufende Garne schnell, schonend und gleichmäßig über den Querschnitt auf eine gewünschte erhöhte Temperatur erhitzt werden können, Polyestermultifilamente hoher Festigkeit, hohen Moduls und geringen Schrumpfes, die nach dem erfindungsgemäßen Verfahren hergestellt werden können, sowie die Verwendung dieser Fasern als Verstärkungsmaterialien oder zur Herstellung textiler Flächengebilde.

In der Technik der Herstellung und Verarbeitung von Garnen spielen Erhitzungsprozesse eine große Rolle; es sind daher bereits eine Vielzahl von Erhitzungsverfahren und von Erhitzungsvorrichtungen bekannt (siehe beispielsweise DE-A-1 660 314).

Diese Verfahren und Vorrichtungen lassen sich beispielsweise nach der Art der Wärmezufuhr unterscheiden. So ist es üblich, die Wärme mittels Wärmeüberträgermedien, wie beispielsweise mittels erhitzter Flüssigkeiten oder Gase, durch Kontaktierung mit dem Faden zuzuführen. Ferner ist es üblich, die Wärme mittels Strahlung von beheizten Oberflächen oder mittels Kontakt mit beheizten Oberflächen zu übertragen.

Auch bei einer Reihe von Verarbeitungsprozessen schnellaufender Garne, wie z.B. beim Verstrecken oder Fixieren ist ein Erhitzen erforderlich. Es ist allgemein bekannt, daß bei solchen Prozessen die Wärme möglichst schnell und schonend zugeführt werden sollte.

Bekanntermaßen hängt die Geschwindigkeit der Wärmeübertragung wesentlich vom Temperaturgefälle zwischen Wärmelieferant und zu erwärmendem Objekt ab. Um einen möglichst raschen Wärmeübergang zu erreichen, wählt man meist möglichst hohe Übertemperaturen des Erhitzungsmediums. Eine zu hohe Übertemperatur führt allerdings zu Überhitzung von Teilen des Garnbündels, wie heraushängenden Einzelfilamenten oder Schlingen. Die Forderungen nach möglichst schneller und zugleich schonender Behandlung sind also gegenläufig.

Aus der DE-A-3,431,831 ist ein Verfahrenzum Verstrecken von Polyestergarnen bekannt, bei dem auf einer Bandstraße verstreckt wird. Das Verfahren wird bei reduzierten Geschwindigkeiten durchgeführt. Einzelheiten zum Erhitzen der laufenden Garne sind dieser Schrift nicht zu entnehmen.

Aus der EP-A-114,298 ist eine Heizkammer für laufende Garne bekannt, in welcher die Fäden mit gesättigtem Wasserdampf von mehr als 2 bar behandelt werden. Die Heizkammer ist durch eine spezielle Art der Abdichtung des Garnein- und -austritts gekennzeichnet, mit der eine gute Dichtungswirkung erzielt wird, die ein einfaches Einfädeln gestattet und mit der eine rasche Einstellung des Betriebszustandes nach dem Einfädeln möglich ist. Nach der Beschreibung erfolgt die Wärmeübertragung vor allem durch Kondensation des Sattdampfes auf dem Garn in der Heizkammer, wodurch eine hohe Gleichmäßigkeit der Behandlungstemperatur erzielt wird. Das aus der Heizkammer austretende Garn enthält im allgemeinen also kondensiertes Wasser, das in den nachfolgenden Schritten wieder verdampft. Die Behandlungstemperatur ist bei dieser Heizkammer nicht ohne weiteres variierbar, da sie der Temperatur des Sattdampfes entspricht.

Aus der EP-A-193,891 ist eine Heizeinrichtung für eine Kräuselmaschine bekannt. Diese Einrichtung weist ein an seinem Außenumfang beheiztes Fadenführungsrohr auf, das senkrecht oder schräg angeordnet ist. Zur Verbesserung des Wärmeübergangs auf das laufende Garn ist auf der Garneinlaufseite des Fadenführungsrohres eine Luftdüse gesetzt, durch die Frischluft in das Fadenlaufohr eingeblasen wird. Mit dieser Vorrichtung soll die Wärmebehandlung wirkungsvoller gestaltet werden. Die eigentliche Aufheizung der Frischluft erfolgt erst in der Heizeinrichtung selbst. Mit dieser Heizeinrichtung kann keine Wärmebehandlung bei konstanten Temperaturen vorgenommen werden, da die Luft im Fadenführungsrohr eine nicht definierte Temperatur aufweist.

Aus der DE-A-2,927,032 ist eine Vorrichtung zum Texturieren von Garnen bekannt, worin diese in von Warmluft durchströmten Fadenkanälen direkt aufgeheizt werden. Die Fadenkanäle werden mit der Warmluft gespeist und sind mit einem Saugrohr verbunden. Die Vorrichtung ist durch eine spezielle Anordung der Zu- und Ableitungen für die Warmluft und der Erhitzungsvorrichtung für die Warmluft gekennzeichnet; ferner sind Einlauf- und Abgangsstutzen auf den Fadenkanälen für die Zu- und Abfuhr der Garne vorgesehen. Mit der beschriebenen Anordnung soll eine genaue Temperaturführung und eine große Temperaturgleichheit innerhalb der Vorrichtung erzielt werden. Die Garne sind von einem gleichmäßigen Heißluftstrom direkt umgeben, was eine gleichmäßige Aufheizung der Garne bei konstanter Temperatur und Luftgeschwindigkeit ergibt. Die Vorrichtung erfordert ein Absaugen der verbrauchten Warmluft über ein separates Saugrohr.

Aus dem DE-Gebrauchsmuster 83 12 985 ist eine Vorrichtung zum Texturieren von Garnen bekannt, bei der eine Erhitzungsvorrichtung vorgesehen ist, in welcher Warmluft ein laufendes Garn in einem Fadenkanal erhitzt. Die Vorrichtung ist durch die spezielle Art der Luftführung im Fadenkanal gekennzeichnet, welche jeweils eine Vorlaufleitung zwischen mindestens zwei Rücklaufleitungen für die Warmluft aufweist. Mit der Vorrichtung soll ein möglichst geringer Temperaturabfall im Fadenkanal zwischen dessen Ein- und Ausgang erzielt werden. Das Garn wird ähnlich wie bei einer Injektordüse an einem Punkt von der Heißluft getroffen und dann bewegen sich Garn und Luft gemeinsam bzw. entgegengesetzt, wobei die Luft an Temperatur verliert.

Aus der GB-A-1,216,519 ist ein Verfahren zum Erhitzen eines thermoplastischen Garns bekannt, wobei eine als Kontaktheizer ausgestaltete Vorrichtung verwendet wird. Bei diesem Verfahren wird ein kontinuierlich sich bewegendes Garn durch einen als Kapillare ausgestalteten Fadenkanal geleitet. Der innere Durchmesser des Fadenkanals wird dabei so gewählt, daß Fluide innerhalb dieses Kanals sich nicht frei bewegen können, sondern sich aufgrund der Kapillarnatur des Fadenkanals eine Abdichtungswirkung ergibt. In diesen Fadenkanal wird ein unter Druck stehendes Heizfluid, beispielsweise Luft, überhitzter Wasserdampf oder Sattdampf, eingeleitet, so daß sich dieses entlang der Garnlaufrichtung zusammen mit dem Garn durch den Heizkanal bewegen kann und das Garn durch Kontakt plastifiziert. Aufgrund der Konstruktion dieser Vorrichtung ist davon auszugehen, daß sich entlang der Garnlaufrichtung im Fadenlaufkanal ein starker Temperaturgradient aufbaut und daß infolge der geringen Mengen an Heizfluid in der Kapillare des Fadenkanals mit einer Temperatur des Heizfluids gearbeitet werden muß, die weit über der gewünschten Garntemperatur liegt.

Aus der DE-PS-967,805 sind ein Verfahren und eine Vorrichtung zum Fixieren von laufenden Garnen beim Erzeugen von Falschdrall bekannt. Das Verfahren beinhaltet die berührungslose Bewegung eines oberflächenbefeuchteten und hochgedrehten Garns durch eine Heizvorrichtung, die Heißluft enthält. Die Fixierung des Falschdralls erfolgt unter Ausnutzung einer hohen Relativbewegung zwischen der Heißluft und dem sich bewegenden Garn. Nach der Beschreibung wird das Verfahren so ausgestaltet, daß sich ein hoher Temperaturgradient zwischen der Heißluft und dem Garn ausbildet; die Befeuchtung der Oberfläche dient danach dem Zweck, das Garn vor einer thermischen Schädigung zu bewahren.

Aus der DE-AS-1,908,594 ist eine Vorichtung zur Wärmebehandlung von entspannten synthetischen Garnen bekannt, bei der ein Garn durch einen hohlen Heizzylinder geleitet wird. Am Garneinlaß ist ein mit einem Primärgasstrom aus Heizgas betriebener Injektor vorgesehen, der als Ringdüse ausgestaltet ist, und ein zusätzlicher Einlaß für einen Sekundärgasstrom. Die Vorrichtung ist dadurch gekennzeichnet, daß der zusätzliche Einlaß für den Sekundärgasstrom so angeordnet ist, daß dieser Strom in Bewegungsrichtung des Garns gesehen hinter der Injektormündung in dem Heizzylinder mit dem Primärgasstrom zusammentrifft. Mit der Vorrichtung soll die Bildung von Wirbeln im Heizzylinder vermieden werden und es soll die Qualität der behandelten Garne verbessert werden. Die Gefahr der Wirbelbildung besteht deshalb, weil der Primärgasstrom mit relativ hoher Geschwindigkeit in den Heizzylinder eintritt und sich dort verlangsamt.

Aus der DE-A-2,347,139 ist ein Verfahren zum Texturieren von thermoplastischem Garn bekannt, das eine Fixierung des verdrallten Garns mittels heißen Dampfes beinhaltet, der mit Schallgeschwindigkeit durch die Erhitzungseinrichtung hindurchgeleitet wird. Die Zuführung des Erhitzungsmediums erfolgt hier ebenfalls an der Garneinlaufstelle der Heizvorrichtung mittels einer Ringdüse. Das Verfahren zeichnet sich durch eine hohe Produktivität aus. Die Erhitzung des Garns erfolgt durch Kontakt mit einer vergleichsweisen kleinen Masse des turbulent, schnellströmenden Dampfes, wobei dieser Dampf eine im Vergleich zur gewünschten Endtemperatur des laufenden Garns erhöhte Temperatur aufweist.

Schließlich ist aus der DE-A-3,344,215 ein Garnheizer mit einem beheizten Garnlauf bekannt. Dieser Heizer ist dadurch gekennzeichnet, daß er Mittel enthält, durch die ein erhitztes Medium im Bereich des Garneinlaufes auf ein längs sich dieses Garnlaufes bewegendes Garn auftrifft. Die Zuführung des Erhitzungsmediums erfolgt hier ebenfalls mittels einer Ringdüse. Mit dem Heizer soll die Heizleistung gesteigert werden, so daß kürzere Heizer als bisher üblich einsetzbar sind. Einzelheiten über den Temperaturverlauf im Fadenkanal sind dieser Publikation nicht zu entnehmen.

Bei diesen vorbekannten Methoden der Erhitzung von Garnen kommen entweder keine schnellaufenden Garne zum Einsatz oder im Falle von schnellaufenden Garnen werden zum Teil hohe Übertemperaturen des Heizaggregates eingestellt, um bei kurzen Verweilzeiten die gewünschten Temperaturen am laufenden Garn zu erreichen, oder man erhält im Fadenkanal der Heizeinrichtungen größere Temperaturgradienten, da z.B. Turbulenzen des Erhitzungsmediums auftreten. Zwangsläufig erfolgt die Erwärmung dabei ungleichmäßig von außen nach innen in das Garn oder in das Garnbündel. Die Qualität der behandelten Garne oder Garnbündel läßt somit im allgemeinen zu wünschen übrig. Man stellt im allgemeinen fest, daß eine rasche und erhöht durchgeführte Erhitzung zu einer Abnahme der Festigkeit oder zu einer ungleichen Farbstoffaufnahme des Garns führen kann, da Teile des Garnbündels ungleichmäßig erhitzt werden.

Andere vorbekannte Erhitzungsverfahren, bei denen eine möglichst gleichmäßige Erwärmung des Garns im Fadenkanal angestrebt wird, erfordern eine spezielle Führung des Erhitzungsmediums und sind nur aufwendig zu realisieren.

Aufgabe der vorliegenden Erfindung war es, ein einfaches Verfahren zur Verstreckung von erhitzten frei laufenden Garnen bereitzustellen, bei dem besagte Garne möglichst schonend und gleichmäßig erwärmt werden.

Es wurde nun überraschenderweise gefunden, daß man berührungslos durch eine Erhitzungsvorrichtung schnellaufende Garne, die sich mit einer Geschwindigkeit von mehr als 300 m/min, bezogen auf die Geschwindigkeit des Garnes beim Verlassen der Erhitzungseinrichtung, bewegen, auf schonende Art und Weise auf eine gewünschte erhöhte Temperatur erhitzen und verstrecken kann.

Das erfindungsgemäße Verfahren umfaßt folgende Maßnahmen:
i) Vorerwärmen eines Wärmeüberträgergases auf eine Temperatur, die oberhalb der gewünschten Garntemperatur liegt,
ii) Zuführen des vorerwärmten Wärmeüberträgergases in den Fadenkanal, so daß dieses im wesentlichen senkrecht auf das laufende Garn entlang einer solchen Länge einströmt, daß sich das Garn innerhalb der Erhitzungsvorrichtung auf die gewünschte erhöhte Temperatur erwärmt, und wobei die Länge der Anblaszone so gewählt wird, daß durch ständiges Wegreißen der Grenzschicht durch die Anströmung des Wärmeüberträgergases das Garn direkt mit diesem in Kontakt kommt und somit eine sehr rasche Aufheizung des Garns erfolgt, und
iii) Spannen des berührungslos durch die Erhitzungsvorrichtung laufenden Garns in einer solchen Weise, daß dieses beim Durchlaufen durch besagte Erhitzungsvorrichtung eine Verstreckung erfährt.

Beim erfindungsgemäßen Verfahren wird das Garn über eine gewisse Länge mit gleichmäßig erwärmtem Wärmeüberträgergas angeblasen, so daß der Wärmetransportvorgang mehr durch Bewegung des Wärmeüberträgergases (Konvektion) als durch Wärmeübertragung mittels Temperaturgefälle erfolgt. Durch diese Art der Anblasung wird dem Garn die anhaftende Luftgrenzschicht, die durch ihre Isolationswirkung der Wärmeübertragung entgegenwirkt, auf eine längere Garnstrecke weggeblasen und das erhitzte Wärmeüberträgergas kann seine Wärme schnell und gleichmäßig an das Garn abgeben. Die Temperatur des Wärmeüberträgergases braucht dazu nur wenig über der Garntemperatur liegen, weil der größte Teil des Wärmetransportes durch konvektive Luftbewegung und nur ein kleinerer Teil durch Temperaturgefälle erfolgt. Diese konvektive Art der Wärmeübertragung ist sehr effizient und es wird auch die Überheizung des Garnmaterials vermieden, so daß eine schonende und gleichmäßige Erwärmung verwirklicht wird.
Unter dem Begriff "Garn" sind im Rahmen dieser Erfindung alle endlosen Fäden zu verstehen, also sowohl Multifilamentgarne als auch Stapelfasergarne oder Monofilamente. Je nach Einsatzgebiet sind Garntiter von 50 bis 2500 dtex üblich, vorzugsweise Garntiter von 50 bis 300 dtex (bei textilen Einsatzgebieten) und 200 bis 2000 dtex (bei technischen Einsatzgebieten).
Der Begriff "Faser" wird im Rahmen dieser Erfindung als Oberbegriff in seiner weitesten Bedeutung verstanden, beispielsweise als Garn oder als Stapelfaser. Hinsichtlich des faserbildenden Materials ist das erfindungsgemäße Verfahren keinen Beschränkungen unterworfen. Es lassen sich sowohl Garne aus anorganischem Material, beispielsweise Glas-, Kohlenstoff- oder Metallgarne, als auch Garne aus organischem Material, beispielsweise Garne auf der Basis von aliphatischem oder aromatischem Polyamid, Polyester, insbesondere Polyethylenterephthalat, oder Polyacrylnitril, verwenden.

Unter dem Begriff "schnellaufend" sind im Rahmen dieser Erfindung üblicherweise Geschwindigkeiten von mehr als 300 m/min, vorzugsweise 400 bis 6000 m/min, insbesondere 400 bis 3000 m/min zu verstehen; diese Angaben beziehen sich auf die Geschwindigkeit beim Verlassen der Erhitzungsvorrichtung.

Als Wärmeüberträgergas lassen sich beliebige Gase verwenden, die gegenüber dem zu erwärmenden Garn unter den jeweiligen Behandlungsbedingungen inert sind. Beispiele für solche Gase sind Stickstoff, Argon oder insbesondere Luft. Die Gase können auch Zusätze enthalten, beispielsweise einen gewissen Gehalt an Feuchtigkeit; der Feuchtigkeitsgehalt darf allerdings nicht so hoch sein, daß in der Erhitzungsvorrichtung eine nennenswerte Kondensation auf dem Garn stattfindet.

Das Wärmeüberträgergas kann auf jede dafür übliche Art und Weise vorgewärmt werden; beispielsweise durch Kontakt mit einem Wärmeaustauscher, Durchleiten durch beheizte Rohre oder durch direktes Beheizen über Heizspiralen. Die Temperatur des vorerhitzten Wärmeüberträgergases liegt über der im Einzelfall gewünschten Garntemperatur; vorzugsweise erhitzt man das Wärmeüberträgergas auf Temperaturen bis zu 20 °C darüber und trägt dafür Sorge, daß zwischen der Vorerhitzung und dem eigentlichen Erwärmen des Garns kein nennenswerter Temperaturabfall eintritt.

Das erhitzte Wärmeüberträgergas kann an beliebigen Stellen in den Fadenlaufkanal eingeführt werden. Vorzugsweise leitet man das Wärmeüberträgergas dem Fadenlaufkanal in einer solche Weise zu, daß dieses entlang des gesamten Fadenlaufkanals in Kontakt mit dem Garn treten kann. Bevorzugt beläuft sich die Länge der Anblaszone auf mehr als 6 cm, insbesondere auf 6 bis 200 cm. Für den Fall, daß die Heizvorrichtung in einen Verstreckschritt integriert ist, beläuft sich die Länge der Anblaszone vorzugsweise auf 6 bis 20 cm. Für den Fall, daß die Heizvorrichtung in einen Fixierschritt integriert ist, beläuft sich die Länge der Anblaszone vorzugsweise auf 6 bis 120 cm, insbesondere 6 bis 60 cm.

Bevorzugt leitet man das Wärmeüberträgergas senkrecht zur Garnlaufrichtung in den Fadenlaufkanal, wobei das Wärmeüberträgergas einerseits vom laufenden Garn mitgerissen wird und die Erhitzungsvorrichtung über die Garnaustrittsöffnung zusammen mit dem laufenden Garn verläßt, und andererseits sich gegen die Garnlaufrichtung bewegt und die Erhitzungsvorrichtung über die Garneintrittsöffnung verläßt.

In einer bevorzugten Ausführungsform wird das Wäremüberträgergas im mittleren Teil des Fadenlaufkanals auf einer Länge von etwa 1/4 bis 1/2 der Kanallänge aus kleinen Öffnungen senkrecht auf das Garn geblasen und entweicht in und gegen die Garnlaufrichtung aus dem Fadenlaufkanal. In einer ebenfalls bevorzugten Abwandlung dieser Ausführungsform erfolgt eine Queranblasung mit einer Absaugung auf den Gegenseite.

Das Kontaktieren des Wärmeüberträgergases in der Erhitzungsvorrichtung mit dem laufenden Garn hat unter solchen Bedingungen zu erfolgen, daß sich das Garn innerhalb der Erhitzungsvorrichtung auf die gewünschte erhöhte Temperatur erwärmt und sich das Wärmeüberträgergas in der Erhitzungsvorrichtung praktisch nur sehr wenig abkühlt.

Dem Fachmann stehen eine Reihe von Maßnahmen zur Verfügung, mit Hilfe derer diese Vorgaben eingestellt werden können. So ist es beispielsweise möglich, im Vergleich zur Garnmasse, die sich pro Zeiteinheit durch den Fadenkanal bewegt, relativ große Massen an Wärmeübertragungsgas pro Zeiteinheit durch den Fadenkanal strömen zu lassen, so daß sich trotz des effektiven und raschen Wärmeübergangs auf das Garn nur eine geringe Abkühlung des Wärmeübertragungsgases ergibt. Im Gegensatz zur Anblasung an praktisch einer Stelle des sich bewegenden Garnes ergibt sich beim Anblasen entlang einer gewissen Zone eine besonders intensive Wechselwirkung des Heizgases mit dem Garn, da die Grenzschicht zwischen Garn und umgebendem Medium in dieser Zone ständig weggerissen wird. Auf diese Weise ist es möglich, auch mit nur einer geringen Temperaturänderung des Gases ein effektives Aufheizen des Garnes zu erzielen. Die Steuerung des Temperaturverlaufs des Wärmeübertragungsgases läßt sich ferner durch Auswahl der Wärmekapazität des Gases oder durch die Strömungsgeschwindigkeit des Gases in an sich bekannter Weise steuern.

Insbesondere ist es möglich, durch Einzelstellen- oder Gruppensteuerung, die Heizleistung so zu regeln, daß am Faden eine vorgegebene Temperatur herrscht, indem ein oder mehrere Meßfühler in Garnnähe über einen Regelkreis die Heizleistung regeln. Da die Zeitkonstante von elektronischen Regelkreisen unterhalb von 1 Sekunde liegt, können Anfahrvorgänge damit sehr schnell eingeregelt werden, so daß der Anteil an Vorlaufware, die außerhalb der gewünschten Spezifikationen liegt, erniedrigt wird, und Verlustwickel bzw. Umlegen auf verkaufbare Spulen dadurch entfallen.

Die Temperatur des Wärmeüberträgergases in der Erhitzungsvorrichtung ändert sich unter den Betriebsbedingungen im Regelfall nur unwesentlich; d.h. dieses Gas erfährt beim Passieren durch die Erhitzungsvorrichtung keine nennenswerte Temperaturänderung. Dies ist durch geeignete Isolation der gasführenden Teile der Vorrichtung zu erreichen.

Als besonderer Vorteil ist anzusehen, daß durch die oben geschilderte Regelung der Temperatur die Verluste der Wärme zwischen Heizvorrichtung und Garn unberücksichtigt bleiben können, weil die Erhitzungsvorrichtung nach der Temperatur nahe dem Garn gesteuert wird. Dadurch kann die aufwendige Wandheizung in der Luftführung zwischen Heizvorrichtung und Garn vermieden werden. Selbst Schwankungen in der Isolationswirkung von Stelle zu Stelle können durch diese Art der Regelung ausgeregelt werden.

Als besonderer Vorteil des erfindungsgemäßen Verstreckverfahrens wird angesehen, daß Fasern mit einer erhöhten Festigkeit und hoher Dimensionsstabilität erzeugt werden können. Die Obergrenze der Temperatur des Wärmeüberträgergases ist beim erfindungsgemäßen Verfahren weniger kritisch, da das kompakte Garn wegen seines Wärmeinhaltes der Heißgastemperatur nicht sofort folgt. Hier kann also durchaus auch mit Temperaturen des Wärmeüberträgergases gearbeitet werden, die höher als die Schmelztemperatur des Garnmaterials sind.

Zur Abschätzung eines geeigneten Wertes an Durchsatz des Wärmeüberträgergases durch die Erhitzungsvorrichtung dient ein x_{L}-Wert, der vorzugsweise überschritten werden sollte. Dieser Wert x_{L} läßt sich nach folgender Formel berechnen:${\text{X}}_{\text{L}} {\text{= 1,5*10}}^{\text{-5}} {\text{* (v * fd * c}}_{\text{pf}} {\text{)/(q}}_{\text{L}} {\text{* C}}_{\text{pl}} \text{).}$ Dabei bedeuten:
- X_{L} =: Gasdurchsatz in Nm³/h (Nm = Normkubikmeter)
- v =: Garngeschwindigkeit in m/min
- fd =: Garntiter in dtex
- c_{pf} =: Wärmekapazität des Garnmaterials in kJ/Kg * K
- q_{L} =: Dichte des Wärmeüberträgergases in kg/m³
- Cₚₗ =: Wärmekapazität des Wärmeüberträgergases in kJ/Kg * K

Bevorzugte X_{L}-Werte für ein bestimmtes Garnmaterial und Wärmeüberträgermaterial bewegen sich im Bereich der durch die obige Formel errechneten Werte bis zum Vierfachen dieses Wertes. Ein üblicher X_{L}-Wert beläuft sich auf 2,2 Nm³/h.

In einer besonders bevorzugten Variante läßt sich das erfindungsgemäße Verfahren bei der Herstellung hochfester Multifilamentgarne, vorzugsweise auf Polyesterbasis, insbesondere auf Basis von Polyethylenterephtalat, einsetzen.

Im Falle von Polyethylenterephthalat-Multifilamenten wird die über die Temperatur des Wärmeüberträgergases gesteuerte Verstreck-/Fixiertemperatur üblicherweise im Bereich von 160 bis 250 °C, vorzugsweise von 210 bis 240 °C, gewählt. Die Verstreckspannung beträgt üblicherweise 1,5 bis 3,0 cN/dtex, vorzugsweise 2,3 bis 2,8 cN/dtex, bezogen auf den Endtiter.

Auf diese Art und Weise verstreckte und fixierte Polyester-Multifilamentgarne besitzen überraschenderweise eine um etwa 5 bis 10 cN/tex höhere Festigkeit als Polyester-Multifilamentgarne, die unter Verwendung konventioneller Wärmequellen verstreckt worden sind.

Unerwarteterweise zeigen Polyesterfasern, die nach dem erfindungsgemäßen Verfahren einstufig verstreckt worden sind (z.B. Verstrecken zwischen Liefer- und Abzugsgaletten mit dazwischengeschalteter Heizvorrichtung), einen sehr hohen Fixiergrad und einen sehr hohen Kristallisationsgrad auf, besitzen niedrige Restschrumpfwerte und damit eine hohe Dimensionsstabilität. Diese Fasern sind nach der einstufigen Verstreckung als schrumpfarme Fasern technisch einsetzbar und weisen bei 180°C einen Schrumpf von weniger als 8 % auf.

Um schrumpfarme Polyesterfasern nach herkömmlichen Verfahren herzustellen, ist eine zweite Verfahrensstufe notwendig, in der ein Teil des Schrumpfes bei hoher Temperatur herausgelassen wird. Wegen des Rückganges der Fadenorientierung beim Schrumpfen sind diese Fäden anfällig gegen Nachverdehnung im Weiterverarbeitungsprozeß. Dagegen weisen die erfindungsgemäß hergestellten Polyesterfasern schon niedrige Schrumpfwerte bei höchster Orientierung der Moleküle auf. Eine Nachverdehnung ist dann praktisch nicht mehr möglich. Die auf diese Weise erhältlichen Fasern können durch Festigkeitsindex Fl und molekulare Orientierung MO bzw. durch Nachgiebigkeit NG und Speichermodulindex SP gekennzeichnet werden.

Die Erfindung betrifft daher auch Polyestermultifilamente, erhältlich durch das erfindungsgemäße Verstreckverfahren, die durch folgende Eigenschaften gekennzeichnet sind: Festigkeitsindex Fl von größer gleich 50, insbesondere von 58 bis 65, und molekulare Orientierung MO von größer gleich 20, insbesondere von 25 bis 35, bzw. durch Nachgiebigkeit NG von kleiner gleich 12, insbesondere von 2 bis 8, und Speichermodulindex SP von größer gleich 100, insbesondere von 115 bis 150, bzw. durch eine Kombination der Parameter Fl, MO, NG und SP in den oben angegebenen Bereichen, wobei${\text{FI = a}}_{\text{1}} {\text{* F - a}}_{\text{2}} {\text{* D - a}}_{\text{2}} \text{* S,}$${\text{MO = a}}_{\text{3}} {\text{* SG - a}}_{\text{2}} {\text{* D - a}}_{\text{2}} \text{* S,}$${\text{NG = a}}_{\text{2}} {\text{* D + a}}_{\text{2}} {\text{* S - a}}_{\text{4}} \text{* KAO,}$ und${\text{SP = a}}_{\text{1}} {\text{* F - 4 * (a}}_{\text{2}} {\text{* D + a}}_{\text{2}} {\text{* S) + A}}_{\text{4}} {\text{* KAO + a}}_{\text{3}} {\text{* SG - a}}_{\text{2}} \text{* KG,}$ worin a₁ = 1 * (tex/cN), a₂ = 1 * (1/%), a₃ = 10 * (sec/km) und a₄ = 10 * (1/%) bedeuten, F die Feinheitsfestigkeit in cN/tex, D die Höchstzugkraftdehnung in %, S der Schrumpf in % bei 200°C im Umluftofen gemessen, SG die Schallgeschwindigkeit in km/sec gemessen bei 25°C, KAO die Kristallit-Achsen Orientierung in % ausgedrückt durch die "Hermannsche Orientierungs-Funktion" und KG den Kristallisationsgrad in % gemessen nach der Methode der Dichte-Gradienten-Säule bedeutet.

Die den obigen Definitionen für FI, MO, NG und SP zugrunde liegenden Größen werden wie folgt ermittelt:

Die Feinheitsfestigkeit F und die Höchstzugkraftdehnung D werden gemäß DIN 53834 bestimmt.

Der Schrumpf S wird durch Wärmebehandlung in einem Umluftofen bei 200°C und einer Verweilzeit von 5 Minuten ausgelöst und dann bei einer Belastung, die dem Gewicht von 500 Metern des Ausgangsgarnes entspricht, gemessen.

Die Schallgeschwindigkeit SG wird bei einer Belastung von 1 cN/dtex mit einem Dynamic Modulus Tester PPM-5 der Firma Morgan & Co./Massachusetts USA gemessen.

Der Kristallisationsgrad KG wird aus der Dichte nach dem Zweiphasen-Modell bestimmt, wobei für die Dichte der amorphen Phase 1,331 g/cm³ und für die Dichte der kristallinen Phase 1,455 g/cm³ angenommen werden. Die Dichte wird mittels Gradienten Methode in Zinkchlorid/Wasser gemessen.

Die Kristallit-Achsen Orientierung KAO wird durch die "Hermannsche Orientierungs-Funktion" f_{c} = 1/2*(3*<cos²(theta)>-1) ausgedrückt. Gemessen wird die azimutale Intensitäts-Verteilung des (-1,0,5) Reflexes von Polyethylenterephthalat und daraus nach der oben angegebenen Formel f_{c} errechnt. Die Röntgen-Untersuchungen wurden mit Hilfe des Röntgen-Diffraktomerters D 500 (Siemens) nach der Methode von Biangardi, Schriftenreihe "Kunststoff-Forschung" 1, TU-Berlin, durchgeführt.

Die erfindungsgemäßen Polyestermultifilamente lassen sich vorteilhaft auf allen denjenigen Gebieten einsetzen, in denen hochfeste, hochmodulige und schrumpfarme Fasern Verwendung finden.

Vorzugsweise setzt man die erfindungsgemäßen Polyestermultifilamente als Verstärkungsmaterialien für Kunststoffe oder zur Herstellung von textilen Flächengebilden, wie Geweben, Gewirken oder Gestricken, ein.

Ein bevorzugtes Einsatzgebiet der erfindungsgemäßen Polyestermultifilamente betrifft die Verwendung als Verstärkungsmaterialien für Elastomere, insbesondere zur Herstellung von Fahrzeugreifen oder von Förderbändern.

Eine weitere bevorzugte Verwendung der erfindungsgemäßen Polyestermultifilamente betrifft die Herstellung von dimensionsstabilen textilen Flächengebilden, wie Abdeckplanen.

Die folgenden Beispiele beschreiben die Erfindung ohne sie zu begrenzen. Die in diesen Beispielen angegebenen Werte für Fl, MO, NG und SP wurden anhand der weiter oben gegebenen Definitionen und beschriebenen Messungen für F, D, S, SG, KAO und KG ermittelt. Viskositätsangaben in den folgenden Beispielen beziehen sich auf die intrinsische Viskosität. gemessen an Lösungen des Polyesters in o-Chlorphenol bei 25°C.

### Beispiele 1 bis 7:

Polyethylenterephthalat (PET) wird in üblicher Weise schmelzgesponnen und über ein einstufiges Streckwerk bestehend aus Liefer- und Abzugsgaletten verstreckt. Beispiele 1 bis 6 beschreiben Ausführungsformen, bei denen die erfindungsgemäße Heizvorrichtung verwendet wird, während Beispiel 7 einen handelsüblichen hochfesten und hochmoduligen PET-Faden betrifft, der ohne die erfindungsgemäße Heizvorrichtung hergestellt worden ist. Die folgenden Tabellen Ia, Ib und Ic geben die Verfahrensbedingungen sowie die Eigenschaften der erhaltenen Fäden wieder.

Die Ergebnisse in der Tabelle Ic sind in den Figuren 1 und 2 graphisch dargestellt.

## Patentansprüche

1. Verfahren zum Verstrecken und Erhitzen von berührungslos durch eine Erhitzungsvorrichtung schnellaufenden Garnen, die sich mit einer Geschwindigkeit von mehr als 300 m/min, bezogen auf die Geschwindigkeit des Garnes beim Verlassen der Erhitzungseinrichtung, bewegen, umfassend die Schritte:
i) Vorerwärmen eines Wärmeüberträgergases auf eine Temperatur, die oberhalb der gewünschten Garntemperatur liegt,
ii) Zuführen des vorerwärmten Wärmeüberträgergases in den Fadenkanal, so daß dieses im wesentlichen senkrecht auf das laufende Garn entlang einer solchen Länge einströmt, daß sich das Garn innerhalb der Erhitzungsvorrichtung auf die gewünschte erhöhte Temperatur erwärmt, und wobei die Länge der Anblaszone so gewählt wird, daß durch ständiges Wegreißen der Grenzschicht durch die Anströmung des Wärmeüberträgergases das Garn direkt mit diesem in Kontakt kommt und somit eine sehr rasche Aufheizung des Garnes erfolgt, und
iii) Spannen des berührungslos durch die Erhitzungsvorrichtung laufenden Garnes in einer solchen Weise, daß dieses beim Durchlaufen durch besagte Erhitzungsvorrichtung eine Verstreckung erfährt.

2. Verfahren nach Anspruch 1, dadurch gekennzeichnet, daß der Fadenkanal zusätzlich beheizt ist.

3. Verfahren nach Anspruch 1, dadurch gekennzeichnet, daß als Wärmeüberträgergas Stickstoff, Argon oder insbesondere Luft verwendet wird.

4. Verfahren nach Anspruch 1, dadurch gekennzeichnet, daß das Wärmeüberträgergas im wesentlichen entlang des gesamten Laufweges des Garnes in der Erhitzungsvorrichtung auf dieses Garn aufgebracht wird.

5. Verfahren nach Anspruch 1, dadurch gekennzeichnet, daß das Wärmeüberträgergas radial von außen nach innen gerichtet auf das laufende Garn einströmt.

6. Verfahren nach Anspruch 1, dadurch gekennzeichnet, daß das Wäremüberträgergas im mittleren Teil des Fadenlaufkanals auf einer Länge von etwa 1/4 bis 1/2 der Kanallänge aus kleinen Öffnungen senkrecht auf das Garn geblasen wird und in und gegen die Garnlaufrichtung aus dem Fadenlaufkanal entweicht.

7. Verfahren nach einem der Ansprüche 1 bis 6, dadurch gekennzeichnet, daß die Heizleistung durch Einzelstellen- oder Gruppensteuerung so geregelt wird, daß am Garn eine vorgegebene Temperatur herrscht, indem ein oder mehrere Meßfühler in Garnnähe über einen Regelkreis die Heizleistung regeln.

8. Verfahren nach Anspruch 1, dadurch gekennzeichnet, daß der Durchsatz des Wärmeüberträgergases durch die Erhitzungsvorrichtung mindestens x_{L} in Nm³/h beträgt, wobei X_{L} nach der Formel${\text{x}}_{\text{L}} {\text{= 1,5*10}}^{\text{-5}} {\text{* (v * fd * c}}_{\text{pf}} {\text{) / (q}}_{\text{L}} {\text{* c}}_{\text{pl}} \text{).}$ berechnet wird und v = Garngeschwindigkeit in m/min, fd = Garntiter in dtex, c_{pf}= Wärmekapazität des Garnmaterials in kJ/(kg * K), q_{L} = Dichte des Wärmeüberträgergases in kg/m³, und cₚₗ= Wärmekapazität des Wärmeüberträgergases in kJ/(kg * K) bedeutet.

9. Verfahren nach Anspruch 8, dadurch gekennzeichnet, daß der Durchsatz des Wärmeüberträgergases durch die Erhitzungsvorrichtung zwischen x_{L} und 4 * x_{L} gewählt wird.

10. Verfahren nach Anspruch 1, dadurch gekennzeichnet, daß es sich bei dem Garn um ein Multifilamentgarn auf Polyesterbasis, insbesondere auf der Basis von Polyethylenterephthalat handelt, daß das Wärmeüberträgergas auf eine Temperatur von 160 bis 250 °C vorgewärmt ist, und eine Streckspannung von 1,5 bis 3,0 cN/dtex, vorzugsweise 2,3 bis 2,8 cN/dtex, bezogen auf den Endtiter, eingestellt wird.

11. Verfahren nach Anspruch 1, dadurch gekennzeichnet, daß die Verstreckung des Garnes einstufig erfolgt.

12. Polyestermultifilamente mit einem Garntiter von 50-2500 dtex, erhalten durch das Verfahren gemäß mindestens einem der Ansprüche 1-11, mit einem Festigkeitsindex FI von größer gleich 50, und einer molekularen Orientierung MO von größer gleich 20, wobei${\text{FI = a}}_{\text{1}} {\text{* F - a}}_{\text{2}} {\text{* D - a}}_{\text{2}} \text{* S,}$ und${\text{MO = a}}_{\text{3}} {\text{* SG - a}}_{\text{2}} {\text{* D - a}}_{\text{2}} \text{* S,}$ worin a₁ = 1 * (tex/cN), a₂ = 1 * (1/%) und a₃ = 10 * (sec/km) bedeuten, F die Feinheitsfestigkeit in cN/tex, D die Höchstzugkraftdehnung in %, S der Schrumpf in % bei 200°C im Umluftofen gemessen und SG die Schallgeschwindigkeit in km/sec gemessen bei 25°C, bedeuten.

13. Polyestermultifilamente nach Anspruch 12, mit einer Nachgiebigkeit NG von kleiner gleich 12 und einem Speichermodulindex SP von größer gleich 100, wobei${\text{NG = a}}_{\text{2}} {\text{* D + a}}_{\text{2}} {\text{* S - a}}_{\text{4}} \text{* KAO,}$ und${\text{SP = a}}_{\text{1}} {\text{* F - 4 * (a}}_{\text{2}} {\text{* D + a}}_{\text{2}} {\text{* S) + A}}_{\text{4}} {\text{* KAO + a}}_{\text{3}} {\text{* SG - a}}_{\text{2}} \text{* KG,}$ worin a₁ = 1 * (tex/cN), a₂ = 1 * (1/%), a₃ = 10 * (sec/km) und a₄ = 10 * (1/%) bedeuten, F die Feinheitsfestigkeit in cN/tex, D die Höchstzugkraftdehnung in %, S der Schrumpf in % bei 200°C im Umluftofen gemessen, SG die Schallgeschwindigkeit in km/sec gemessen bei 25°C, KAO die Kristallit-Achsen Orientierung in % ausgedrückt durch die "Hermannsche Orientierungs-Funktion" und KG den Kristallisationsgrad in %, gemessen nach der Methode der Dichte-Gradienten-Säule, bedeuten.

14. Polyestermultifilamente nach Anspruch 12 und 13 mit einem Festigkeitsindex Fl von größer gleich 50, einer molekularen Orientierung MO von größer gleich 20, einer Nachgiebigkeit NG von kleiner gleich 12 und einem Speichermodulindex SP von größer gleich 100, wobei Fl, MO, NG und SP die in den Ansprüchen 12 und 13 definierten Bedeutungen aufweisen.

15. Polyestermultifilamente gemäß einem der Ansprüche 12 bis 14, dadurch gekennzeichnet, daß Fl 58 bis 65 bedeutet, MO 25 bis 35 ist, NG 2 bis 8 bedeutet und SP 115 bis 150 ist.

16. Polyestermultifilamente gemäß einem der Ansprüche 12 bis 15, dadurch gekennzeichnet, daß der Polyester Polyethylenterephthalat ist.

17. Verwendung von Polyestermultifilamenten gemäß einem der Ansprüche 12 bis 16 als Verstärkungsmaterialien für Kunststoffe oder zur Herstellung von textilen Flächengebilden.

18. Verwendung von Polyestermultifilamenten gemäß einem der Ansprüche 12-16 als Verstärkungsmaterialien für Elastomere.

19. Verwendung von Polyestermultifilamenten gemäß einem der Ansprüche 12-16 zur Herstellung von Fahrzeugreifen oder von Förderbändern.

20. Verwendung von Polyestermultifilamenten gemäß einem der Ansprüche 12-16 zur Herstellung von dimensionstabilen textilen Flächengebilden, insbesondere von Abdeckplanen.

## Claims

1. A process for drawing and heating yarns passing contactlessly through a heating apparatus at a high speed of more than 300 m/min, based on the speed of the yarn as it leaves the heating means, comprising the steps of:
i) preheating a heat transfer gas to a temperature which is above the desired yarn temperature,
ii) feeding the preheated heat transfer gas into the yarn duct so that it impinges essentially perpendicularly on the moving yarn along a length such that the yarn heats up to the desired elevated temperature within the heating apparatus, the length of the impingement zone being such that continuous removal of the boundary layer by the impinging heat transfer gas ensures that the yarn comes into direct contact with the heat transfer gas and thus heats up very rapidly, and
iii) tensioning the yarn moving contactlessly through the heating apparatus in such a way that it undergoes drawing as it passes through said heating apparatus.

2. The process of claim 1, wherein the yarn duct is additionally heated.

3. The process of claim 1, wherein the heat transfer gas used is nitrogen, argon or in particular air.

4. The process of claim 1, wherein the heat transfer gas is applied to the yarn essentially along the entire path of the yarn in the heating apparatus.

5. The process of claim 1, wherein the heat transfer gas impinges on the moving yarn radially from out to in.

6. The process of claim 1, wherein the heat transfer gas is blown perpendicularly onto the yarn from small openings in the middle portion of the yarn duct over a length of about 1/4 to 1/2 of the duct length and escapes from the yarn duct in the yarn transport direction and in the opposite direction.

7. The process of any one of claims 1 to 6, wherein the heating is controlled by single-location or group control in such a way that the yarn is at a predetermined temperature by controlling the heating via a control circuit with one or more sensors in the vicinity of the yarn.

8. The process of claim 1, wherein the heat transfer gas throughput through the heating apparatus in standard m³/h is at least x_{L}, x_{L} being determined by the formula${\text{x}}_{\text{L}} {\text{= 1.5*10}}^{\text{-5}} {\text{* (v * fd * c}}_{\text{pf}} {\text{) /(q}}_{\text{L}} {\text{* c}}_{\text{pl}} \text{)}$ where v is the yarn speed in m/min, fd is the yarn linear density in dtex, c_{pf} is the heat capacity of the yarn material in kJ/(kg * K), q_{L} is the density of the heat transfer gas in kg/m³, and cₚₗ is the heat capacity of the heat transfer gas in kJ/(kg * K).

9. The process of claim 8, wherein the heat transfer gas throughput through the heating apparatus is between x_{L} and 4 * x_{L}.

10. The process of claim 1, wherein the yarn is a multifilament yarn based on polyester, in particular on polyethylene terephthalate, the heat transfer gas is preheated to a temperature of from 160 to 250°C, and the drawing tension is set to from 1.5 to 3.0 cN/dtex, preferably from 2.3 to 2.8 cN/dtex, based on the final linear density.

11. The process of claim 1, wherein the drawing of the yarn takes place in a single stage.

12. Polyester multifilament yarns having a yarn linear density of 50-2500 dtex, obtained by the process of at least one of claims 1-11, having a tenacity index TI equal to or greater than 50 and a molecular orientation MO equal to or greater than 20, where${\text{TI = a}}_{\text{1}} {\text{* T - a}}_{\text{2}} {\text{* BE - a}}_{\text{2}} \text{* S,}$ and${\text{MO = a}}_{\text{3}} {\text{* SS - a}}_{\text{2}} {\text{* BE - a}}_{\text{2}} \text{* S,}$ in which a₁ = 1 * (tex/cN), a₂ = 1 * (1/%) and a₃ = 10 * (sec/km), T is the tenacity in cN/tex, BE is the breaking extension in %, S is the shrinkage in % measured at 200°C in a through-circulation oven and SS is the speed of sound in km/sec measured at 25°C.

13. The polyester multifilament yarns of claim 12 having a compliance COM equal to or less than 12 and a storage modulus index SMI equal to or greater than 100, where${\text{COM = a}}_{\text{2}} {\text{* BE + a}}_{\text{2}} {\text{* S - a}}_{\text{4}} \text{* CAO,}$ and${\text{SMI = a}}_{\text{1}} {\text{* T - 4 * (a}}_{\text{2}} {\text{* BE + a}}_{\text{2}} {\text{* S) + A}}_{\text{4}} {\text{* CAO + a}}_{\text{3}} {\text{* SS - a}}_{\text{2}} \text{* DC,}$ in which a₁ = 1 * (tex/cN), a₂ = 1 * (1/%), a₃ = 10 * (sec/km) and a₄ = 10 * (1/%), T is the tenacity in cN/tex, BE is the breaking extension in %, S is the shrinkage in % measured at 200°C in a through-circulation oven, SS is the speed of sound in km/sec measured at 25°C, CAO is the crystallite axial orientation in % expressed by the Hermann orientation function, and DC is the degree of crystallization in % measured by the method of the density gradient column.

14. The polyester multifilament yarns of claims 12 and 13 having a tenacity index TI equal to or greater than 50, a molecular orientation MO equal to or greater than 20, a compliance COM equal to or less than 12 and a storage modulus index SMI equal to or greater than 100, where TI, MO, COM and SMI are each as defined in claims 12 and 13.

15. The polyester multifilament yarns of any one of claims 12 to 14, wherein TI is from 58 to 65, MO is from 25 to 35, COM is from 2 to 8 and SMI is from 115 to 150.

16. The polyester multifilament yarns of any one of claims 12 to 15, wherein the polyester is polyethylene terephthalate.

17. The use of the polyester multifilament yarns of any one of claims 12 to 16 as reinforcing materials for plastics or for producing textile fabrics.

18. The use of the polyester multifilament yarns of any one of claims 12-16 as reinforcing materials for elastomers.

19. The use of the polyester multifilament yarns of any one of claims 12-16 for producing vehicle tires or conveyor belts.

20. The use of the polyester multifilament yarns of any one of claims 12-16 for producing dimensionally stable textile fabrics, in particular tarpaulins.

## Revendications

1. Procédé pour l'étirage et le réchauffage de filés rapides, qui sont débités sans contact dans un dispositif de réchauffage avec une vitesse supérieure à 300 m/min, par rapport à la vitesse du filé à la sortie du dispositif de réchauffage, comprenant les étapes suivantes :
i) préchauffage d'un gaz caloporteur à une température supérieure à la température voulue du filé,
ii) apport du gaz caloporteur préchauffé dans le canal guide-fil de sorte que celui-ci entre en s'écoulant essentiellement verticalement sur le filé débité sur une longueur telle, que le filé se réchauffe dans le dispositif de réchauffage à la température élevée voulue, en choisissant la longueur de la zone de soufflage de façon telle que, suite à l'arrachage permanent de la couche limite à cause de l'écoulement du gaz caloporteur, le filé entre en contact directe avec celui-ci, ce qui produit un réchauffage très rapide du filé, et
iii) mise sous tension du filé débité sans contact dans le dispositif de réchauffage de façon telle que celui-ci subisse un étirage au cours du passage par ledit dispositif de réchauffage.

2. Procédé selon la revendication 1, caractérisé en ce que, en plus, le canal guide-fil est chauffé.

3. Procédé selon la revendication 1, caractérisé en ce que l'on utilise comme gaz caloporteur de l'azote, de l'argon ou en particulier de l'air.

4. Procédé selon la revendication 1, caractérisé en ce que l'on applique le gaz caloporteur sur ce filé essentiellement sur la longueur totale de la marche du filé dans le dispositif de réchauffage.

5. Procédé selon la revendication 1, caractérisé en ce que le gaz caloporteur s'écoule radialement de l'extérieur vers l'intérieur sur le filé débité.

6. Procédé selon la revendication 1, caractérisé en ce que l'on souffle le gaz caloporteur dans la partie centrale du canal guide-fil, sur une longueur d'environ 1/4 à 1/2 de la longueur du canal, par de petits orifices, verticalement sur le filé et il s'échappe dans le sens de la marche et dans le sens opposé à la marche du filé.

7. Procédé selon l'une des revendications 1 à 6, caractérisé en ce que la puissance du chauffage est réglée par le contrôle de points isolés ou contrôle groupé de façon telle, qu'il règne sur le fil une température prédéterminée, en réglant la puissance du chauffage à l'aide d'un ou plusieurs capteurs à la proximité du filé au moyen d'une boucle de réglage.

8. Procédé selon la revendication 1, caractérisé en ce que le débit du gaz caloporteur par le dispositif de réchauffage est au moins X_{L} en Nm³/h, X_{L} étant calculé selon la formule${\text{X}}_{\text{L}} {\text{= 1,5*10}}^{\text{-5}} {\text{* (v*fd*c}}_{\text{pf}} {\text{)/(q}}_{\text{L}} {\text{*c}}_{\text{pl}} \text{)}$ dans cette formule
v = vitesse du filé en m/min, fd = titre du filé en dtex, c_{pf} = pouvoir calorifique de la matière de filé en kJ/(kg*K), q_{L} = masse volumique du gaz caloporteur en kg/m³ et cₚₗ = pouvoir calorifique du gaz caloporteur en kJ/(kg*K).

9. Procédé selon la revendication 8, caractérisé en ce que l'on choisit le débit du gaz caloporteur par le dispositif de réchauffage entre X_{L} et 4*X_{L}.

10. Procédé selon la revendication 1, caractérisé en ce qu'il s'agit, dans le cas du filé d'un filé multifilament à base de polyester, en particulier à base de poly(téréphtalate d'éthylène), en ce que le gaz caloporteur est préchauffé à une température de 160 à 250 °C et on établit une tension d'étirage de 1,5 à 3,0 cN/dtex, de préférence de 2,3 à 2,8 cN/dtex, par rapport au titre final.

11. Procédé selon la revendication 1, caractérisé en ce que l'étirage du filé est réalisé en une seule étape.

12. Multifilaments polyester ayant un titre de filé de 50 à 2500 dtex, obtenus par le procédé selon au moins une des revendications 1 à 11, avec un indice de solidité rapporté à la finesse F supérieur ou égal à 50 et une orientation moléculaire OM supérieure ou égale à 20, où${\text{IS = a}}_{\text{1}} {\text{*F - a}}_{\text{2}} {\text{*D - a}}_{\text{2}} \text{*R,}$ et${\text{OM = a}}_{\text{3}} {\text{*VS - a}}_{\text{2}} {\text{* D - a}}_{\text{2}} \text{*R,}$ où a₁ = 1*(tex/cN), a₂ =1*(1/%), a₃ = 10*(sec/km), F est la solidité rapportée à la finesse en cN/tex, D est l'allongement à la rupture limite en %, R est le rétrécissement en % à 200 °C mesuré dans un four à recirculation d'air et VS est la vitesse du son en km/sec mesurée à 25 °C.

13. Multifilaments polyester selon la revendication 12 ayant une souplesse SO inférieure ou égale à 12 et un indice de module d'accumulation IMA supérieur ou égal à 100, où${\text{SO = a}}_{\text{2}} {\text{*D + a}}_{\text{2}} {\text{*R - a}}_{\text{4}} \text{*OAC,}$ et${\text{IMA = a}}_{\text{1}} {\text{*F - 4 * (a}}_{\text{2}} {\text{*D + a}}_{\text{2}} {\text{*R) + A}}_{\text{4}} {\text{*OAC + a}}_{\text{3}} {\text{*VS - a}}_{\text{2}} \text{*DC}$ où a₁ = 1*(tex/cN), a₂ = 1*(1/%), a₃ = 10*(sec/km) et a₄ = 10*(1/%), F est la solidité rapporté à la finesse en cN/tex, D est l'allongement à la rupture limite en %, R est le rétrécissement en % à 200 °C mesuré dans un four à recirculation d'air, VS est la vitesse du son en km/sec mesurée à 25 °C, OAC est l'orientation de l'axe des cristallites exprimée en % à l'aide de la "fonction d'orientation de Hermann" et DC est le degré de cristallisation en % mesuré selon la méthode de colonne à gradient de densité.

14. Multifilaments polyester selon la revendication 12 et 13 ayant un indice de solidité rapporté à la finesse IS supérieur ou égal à 50, une orientation moléculaire OM supérieure ou égale à 20, une souplesse SO inférieure ou égale à 12 et un indice du module d'accumulation supérieur ou égal à 100, IS, OM, SO et VS ayant les définitions données dans les revendications 12 et 13.

15. Multifilaments polyester selon l'une des revendications 12 à 14, caractérisés en ce que IS va de 58 à 65, OM de 25 à 35, SO de 2 à 8 et IMA de 115 à 150.

16. Multifilaments polyester selon l'une des revendications 12 à 15, caractérisées en ce que le polyester est le poly(téréphtalate d'éthylène).

17. Utilisation des multifilaments polyester selon l'une des revendications 12 à 16 comme matières de renfort pour matières plastiques ou pour la préparation de produits textiles bidimensionnels.

18. Utilisation des multifilaments polyester selon l'une des revendications 12 à 16 comme matières de renfort pour élastomères.

19. Utilisation des multifilaments de polyester selon l'une des revendications 12 à 16 pour la fabrication de pneumatiques de véhicules ou de bandes transporteuses.

20. Utilisation de multifilaments de polyester selon l'une des revendications 12 à 16 pour la fabrication d'articles textiles bidimensionnels ayant une stabilité dimensionnelle, notamment des bâches.
